# EUROPÄISCHE PATENTANMELDUNG

(11) **EP 4 632 105 A1**
(43) Veröffentlichungstag der Anmeldung: **15.10.2025**
(21) Anmeldenummer: 24169474.4
(22) Anmeldetag: 10.04.2024
(51) Int. Cl.: C23C 18/12

(54) **BESCHICHTUNG MIT DARIN EINGEBETTETEN QUANTENSENSOREN UND VERFAHREN FÜR IHRE HERSTELLUNG**

(71) Anmelder: Ehrfeld Mikrotechnik GmbH, 55234 Wendelsheim (DE)
(72) Erfinder: Herbstritt, Frank, 55232 Alzey (DE); Piepenbrock, Marc-Oliver, 55232 Alzey (DE); Balasubramanian, Priyadharshini, 89074 Ulm (DE)
(74) Vertreter: Cohausz & Florack

(57) **Zusammenfassung**

Die Erfindung betrifft eine Beschichtung aus Zirconium(IV)-oxid, welche durch einen Sol-Gel-Prozess aus einer flüssigen Phase mit darin verteilten dotierten Nanodiamanten auf einem Substrat abgeschieden und nach Ihrer Trocknung durch einen Kalzinierungsprozess bei erhöhter Temperatur in einen kristallinen Zustand überführt wird, in dem das Zirconium(IV)-oxid zum überwiegendem Anteil in seiner tetragonalen Phase vorliegt.

## Beschreibung

Die Erfindung betrifft ein Verfahren zur Herstellung einer Beschichtung mit in der Beschichtung eingebetteten, mit Fremdatomen dotierten Nanodiamanten. Ferner betrifft die Erfindung eine solche Beschichtung und ein mit einer solchen Beschichtung beschichtetes Substrat. Zudem betrifft die Erfindung eine Verwendung einer solchen Beschichtung.

Die Dotierung von Diamanten mit bestimmten Fremdatomen führt zur Ausbildung von Farbzentren, welche ein charakteristisches Fluoreszenzverhalten vorweisen. Wechselwirkungen der an den Farbzentren beteiligten Elektronen mit den Kern- und Elektronenspins von Atomen in ihrer näheren Umgebung sowie mit externen Magnetfeldern führen zu definierten Änderungen dieses Fluorenzverhaltens und können dadurch zur Messung verschiedener Größen genutzt werden. Da hierbei die Wechselwirklungen einzelner Elektronen bzw. ihrer Spinzustände mit ihrer Umgebung für messtechnische Zwecke genutzt werden, spricht man in diesem Zusammenhang auch von Quantensensoren. Dotierungsatome, die für solche quantensensorischen Anwendungen genutzt werden können, sind z.B. Stickstoff, Silizium oder Germanium.

Die Anregung der Farbzentren erfolgt üblicherweise durch Laserlicht mit einer auf das Absorptionsverhalten des jeweiligen Farbzentrums abgestimmten Wellenlänge. Die gesuchten Informationen ergeben sich aus dem in unterschiedlichen Messkonfigurationen gemessenen Intensitätsspektrum des emittierten Fluoreszenzlichts, z.B. der Lage, Breite und ggf. Aufspaltung der Fluoreszenzlinien oder ihrer zeitlichen Veränderung nach kurzen Anregungspulsen (Pulse-Probe-Messung, z.B. zur Ermittlung von Spin-Relaxationszeiten).

Auf diese Weise ist die Messung von physikalischen Größen wie Temperatur, Druck, magnetischer Flussdichte oder oberflächennaher Driftgeschwindigkeit, sowie von chemischen Größen wie pH-Werten oder der Präsenz bzw. Konzentration bestimmter chemischer Spezies in der unmittelbaren Umgebung um die Farbzentren (z.B. solcher, die durch Adsorption an einer Oberfläche in der Näher der detektierenden Farbzentren gebunden sind) möglich (siehe z.B. Yuchen Feng et al., Recent applications of fluorescent nanodiamonds containing nitrogenvacancy centers in biosensing, Functional Diamond 2022, Vol. 2 (1), 192-203 und D. Cohen et al., Utilising NV based quantum sensing for velocimetry at the nanoscale, Nature Scientific Reports (2020) 10, 5298). Die Quantensensoren können darüber hinaus auch als Detektoren (Signalaufnehmer) für die Magnetresonanz-Spektroskopie (NMR, ESR) eingesetzt werden (s. z.B. Bucher et al., Quantum diamond spectrometerfor nanoscale NMR and ESR spectroscopy. Nat Protoc 14, 2707-2747 (2019)). In diesem Fall ist zusätzlich eine Polarisation der zu detektierenden Spins in der Probe durch ein äußeres Magnetfeld sowie eine Anregung durch in die Probe eingekoppelte elektromagnetische Wellen im Radio- bis Mikrowellenbereich erforderlich.

Aufgrund der sehr kurzen Reichweite der diesen Messverfahren zugrundeliegenden Spinwechselwirkungen, welche sich auf Längenskalen von wenigen Nanometern bis zu einigen zehn Nanometern beschränken, erfolgen diese mit einer extrem hohen Ortsauflösung. Da zudem die Anregung und Auslesung der Sensoren ausschließlich über Licht und ggf. weitere elektromagnetische Wellen bzw. Felder erfolgt und somit keine physische elektrische oder mechanische Anbindung der Sensoren - z.B. über Kabel oder mechanische Verbindungen - erforderlich ist, ist der Einsatz derartiger Quantensensoren in solchen Anwendungen von besonderem Interesse, in denen die jeweiligen Größen in sehr eng begrenzten und ggf. physisch schwer oder gar nicht zugänglichen Raumbereichen bestimmt werden sollen. Diese finden sich z.B. im Bereich der Biologie, Biochemie und Medizin, wo beispielsweise Temperaturen oder chemische Informationen im Innern einzelner Zellen, eng begrenzten Gewebebereichen oder winzigsten Probevolumina, z.B. auf Mikrotiterplatten oder in mikrofluidischen Systemen (Lab-on-a-Chip) bestimmt werden sollen.

Ein weiteres attraktives Anwendungsfeld stellen chemische Reaktoren, insbesondere Mikroreaktoren dar. In letzteren finden chemische Umsetzungen innerhalb dünner Kanäle statt, die i.d.R. von den Prozessmedien (Reaktionsgemisch) in kontinuierlichem Fluss durchströmt werden. Die Kanäle haben quer zu ihrer Längsausdehnung üblicherweise Abmessungen im Bereich weniger zehn Mikrometer bis hin zu wenigen Millimetern, was die Implementierung makroskopischer Sensorik deutlich erschwert, an vielen Stellen sogar unmöglich macht, und in den meisten Fällen mindestens zu einer deutlich eingeschränkten örtlichen (und ggf. auch zeitlichen) Auflösung der jeweiligen Messung führt.

Der Einsatz von (diamantbasierten) Quantensensoren würde hier zu einer maßgeblichen Erweiterung der Möglichkeiten führen, prozessrelevante Größen direkt im Prozessvolumen des Reaktors mit hoher Ortsauflösung zu bestimmen. Da die Anregung und Auslesung der Quantensensoren auf rein optischem Weg erfolgt, ist - einen optischen Zugang zum Prozesskanal vorausgesetzt - auch eine simultane oder auf kurzer Zeitskala seriell abtastende Messung an einer größeren Anzahl von Messstellen entlang des Kanals mit nur einer Anregungs- und Ausleseeinheit möglich. So könnte z.B. das räumliche Temperaturprofil, welches sich aufgrund der reaktionsbedingten Wärmefreisetzung entlang eines Reaktionskanals ausbildet, und welches die zeitliche Wärmefreisetzung und damit die Reaktionsrate im Reaktionsverlauf widerspiegelt, mit hoher Messtellendichte und Ortsauflösung aufgenommen werden. Dieses liefert wichtige Informationen über den Reaktionsverlauf und lässt damit Rückschlüsse auf die Kinetik der Reaktion zu. In ähnlicher Weise wäre es äußerst nützlich, weitere Größen, wie z.B. den Druck, die Strömungsgeschwindigkeit oder insbesondere Konzentrationswerte ausgewählter, an der Reaktion beteiligter chemischer Spezies entlang des Fluss-/Reaktionspfades im laufenden Prozess zu ermitteln. Allgemeiner sind natürlich auch nützliche Anwendungen solcher Quantensensoren in anderen Apparaten zur Durchführung physikalischer, chemischer oder biologischer Prozesse - insbesondere in fluiden Medien - denkbar.

Eine Grundvoraussetzung für einen solchen Einsatz diamantbasierter Quantensensoren, insbesondere in chemischen (Mikro-) Reaktoren, ist die stabile Anbringung bzw. Fixierung der Sensoren im Apparat. Diese muss zum einen eine hohe mechanische Stabilität bieten, um ein Ablösen der Quantensensoren durch Strömungseffekte, Abrasion oder mechanische Einflüsse bei der Handhabung (z.B. Montage, Reinigung, Wartung) des Apparats zu verhindern. Ebenso muss eine hohe chemische Stabilität der Fixierung gegeben sein, damit diese nicht durch korrosive Einflüsse der Prozessmedien geschädigt bzw. gelöst wird. Um einen möglichst breiten Anwendungsbereich abzudecken, muss die Fixierung daher auch der langfristigen Exposition gegenüber stärkeren Säuren, Laugen und konzentrierten Salzlösungen sowie einer möglichst breiten Palette von organischen Substanzen, insbesondere gängigen organischen Lösungsmitteln, standhalten.

Diese hohe chemische Stabilität muss dabei auch über einen größeren Temperaturbereich gegeben sein, der im Idealfall lediglich durch die chemisch-thermische Stabilität der Quantensensoren selbst, also des oder der dotierten Diamanten bzw. der darin enthaltenen Farbzentren, oder der des Substrats (Wandmaterial des Apparats), auf dem sie aufgebracht werden, limitiert ist. Mindestens sollte sich der stabile Anwendungsbereich der Fixierung über ein Temperaturfenster bis ca. 350 °C erstrecken, was den überwiegenden Anwendungsbereich für Reaktionen in flüssigen Medien abdeckt. Die Stabilitätsanforderungen beziehen sich dabei insbesondere auf die Aufbringung der Quantensensoren auf Oberflächen und Werkstoffe, wie sie im chemischen bzw. mikroverfahrenstechnischen Apparatebau üblich sind, wie z.B. Glas, Saphir, Siliziumcarbid oder andere oxid-, carbid- oder nitrid-keramische Werkstoffe, sowie Edelstähle, Nickelbasiswerkstoffe (einschließlich Nickel), Titan, Tantal, Zirconium oder andere Refraktärmetalle sowie deren Legierungen.

Insbesondere für die Messung von Konzentrationen bestimmter Spezies im Prozessmedium (einschließlich der Bestimmung von pH-Werten) bzw. an der Oberfläche der Apparatewand zum Prozessvolumen (z.B. der Prozesskanalwand in einem Mikroreaktor) muss die Fixierung der Quantensensoren in einer Art erfolgen, dass zumindest ein signifikanter Anteil der für die Messung genutzten Farbzentren in hinreichend engem Kontakt zum Prozessmedium steht, also möglichst nicht oder nur in sehr geringer Dicke (max. wenige Nanometer) von passivem Material überdeckt wird.

Eine Möglichkeit, Diamant mit für quantensensorische Anwendungen geeigneten Dotierungen stabil auf Oberflächen aufzubringen, besteht darin, einen dünnen Diamantfilm direkt auf der Zieloberfläche abzuscheiden und aufwachsen zu lassen. Hierfür existieren bekannte chemische Gasphasenabscheidungsmethoden (CVD - chemical vapor deposition), bei denen neben dem Kohlenstoffträger (z.B. Methan) zusätzliche, thermisch oder durch Mikrowellenplasma hoch angeregte Spezies (z.B. von Wasserstoff) eine gegenüber dem unter den Abscheidebedingungen thermodynamisch stabileren Graphit bevorzugte Abscheidung von Diamant begünstigen (z.B. Flammen-, Hot Filament-, Plasma Jet- oder Plasma enhanced CVD). Die Einbringung der Dotierungsatome kann dabei z.B. durch Einsatz geeigneter Precursoren während des Diamantwachstums erfolgen oder durch Ionenimplatation in die fertige Diamantschicht. Diese Verfahren sind mit einem hohen apparativen Aufwand verbunden und führen zu einer hohen thermischen Beanspruchung des Substrats bei Temperaturen im Bereich von 400 °C bis 1200 °C, im Falle des Plasma Jet-Verfahrens ggf. auch noch deutlich darüber.

Als apparativ einfacher erweist es sich, dotierte Diamantpartikel auf die Zieloberflächen zu applizieren und dort zu fixieren. Aus Gründen der Verfügbarkeit und Material- bzw. Kosteneffizienz kommen hierfür bevorzugt Nanodiamanten, also Diamantpartikel mit Abmessungen im Sub-Mikrometer-Bereich zum Einsatz. So beschreibt z.B. die GB 258 67 05 A einen Fluoreszenzsensor zur Bestimmung verschiedener Größen, insbesondere von Konzentrationen bestimmter Analyte, auf der Basis von fluoreszierenden Nanopartikeln, welches u.a. Nanodiamanten sein können, und welche in ein "Matrixmaterial" eingebettet sind. Die Matrixmaterialien können Hydrogele, z.B. auf einer Zellulosebasis, sein, welche bevorzugt eine gewisse Permeabilität gegenüber dem jeweiligen Analyten vorweisen, um dessen Kontakt mit den fluoreszierenden Nanopartikeln zu begünstigen. Die offenbarten Matrixmaterialien weisen jedoch keine zufriedenstellende chemische, thermische und mechanische Stabilität auf, um dauerhaft in einer größeren Auswahl an chemischen Prozessen eingesetzt werden zu können.

Die CN 101 585 534 B beschreibt ein Verfahren zur Herstellung von dünnen, Nanodiamanten enthaltenen Schichten, das hier fälschlicherweise als "Sol-Gel-Verfahren" bezeichnet wird, da als Ausgangssubstanzen für das Matrixmaterial lediglich Ethylzellulose, Graphit und Terpineol genannt werden, die bei bis zu 620 K zu trocknen sind und dabei offensichtlich mindestens partiell verkohlen. Die offenbarte Schicht ist für sensorische Anwendungen unter Einsatz von Licht aufgrund ihrer Opazität nicht oder bestenfalls nur sehr eingeschränkt geeignet.

Die EP 230 34 71 B1 betrifft ein Verfahren zur Aufbringung von einer dünnen Schicht Nanodiamanten auf Edelsteine, um deren optischen Eindruck und Oberflächenhärte zu verbessern. Die Nanodiamanten werden hierbei zunächst aus einer - ggf. ein Sol enthaltenden - Dispersion auf der Substratoberfläche abgelagert, dabei aber nicht unter Ausbildung einer zufriedenstellenden chemischen Stabilität fixiert. Um die Stabilität der Fixierung zu verbessern, wird in der EP 230 34 71 B1 daher als optionaler Nachfolgeschritt die Aufbringung einer Deckschicht aus einem besonders harten Material vorgeschlagen, was aber wiederum einen deutlich erhöhten apparativen Aufwand erfordert. Sensorische Anwendungen sind hiermit zudem aufgrund der die oberflächennahen Nanodiamanten vollständig bedeckenden Deckschicht nicht oder allenfalls eingeschränkt möglich.

Ein Sol-Gel-Verfahren unter Einsatz eines Sols auf der Basis von Tetraethylorthosilicat wird in der CN 112 146 782 B zur Fixierung von stickstoffdotierten Nanodiamanten zur Verwendung als Quantensensoren beschrieben. Mit dem beschriebenen Verfahren kann jedoch ebenfalls keine zufriedenstellende chemische Beständigkeit erreicht werden.

Die JP 2009 102 188 A offenbart ein mit Nanodiamanten versetztes Glasmaterial auf Silikatbasis, welches auch zu Beschichtungszwecken eingesetzt werden kann, sowie die Herstellung des Glasmaterials unter Verwendung von Sol-Gel-Methoden. Die Nanodiamanten dienen im Wesentlichen der Verbesserung der mechanischen Eigenschaften des so erzeugten Verbundstoffs. Sie sind aufgrund der eingeschränkten chemischen Beständigkeit der die Nanodiamanten aufnehmenden Schicht für den Einsatz als Quantensensoren in Chemieanwendungen ebenfalls nicht oder nur bedingt geeignet.

Der vorliegenden Erfindung liegt daher die Aufgabe zugrunde, das Verfahren, die Beschichtung, das beschichtete Substrat und die Verwendung jeweils der eingangs genannten und zuvor näher erläuterten Art derart auszugestalten und weiterzubilden, dass eine Fixierung von dotierten Nanodiamanten auf festen Oberflächen bereitgestellt werden kann, die eine hohe mechanische Stabilität sowie eine hohe Beständigkeit gegenüber einer breiten Auswahl an Chemikalien über einen großen Temperaturbereich vorweist, sich mit einfachen und kostengünstigen Methoden aufbringen lässt und einen möglichst wenig eingeschränkten Kontakt der Nanodiamanten mit fluiden Medien in der Umgebung ermöglicht.

Die Aufgabe wird nach Anspruch 1 gelöst durch ein Verfahren zur Herstellung einer Beschichtung mit in der Beschichtung eingebetteten, mit Fremdatomen dotierten Nanodiamanten,
- bei dem ein Zirconium enthaltendes Sol mit in dem Sol dispergierten dotierten Nanodiamanten auf ein Substrat aufgebracht und getrocknet wird und
- bei dem durch eine Wärmebehandlung des getrockneten Sols bei Temperaturen von wenigstens 400 °C Zirconium(IV)-oxid gebildet und in der tetragonalen Phase kristallisiert wird.

Die genannte Aufgabe wird ferner nach Anspruch 6 gelöst durch eine Beschichtung umfassend in der tetragonalen Phase kristallisiertes Zirconium(IV)-oxid mit darin eingebetteten dotierten Nanodiamanten, vorzugsweise hergestellt mit einem Verfahren nach einem der Ansprüche 1 bis 5. Die zuvor genannte Aufgabe wird gemäß Anspruch 9 auch gelöst durch ein beschichtetes Substrat mit einer Beschichtung nach einem der Ansprüche 6 bis 8, dadurch gekennzeichnet, dass die Beschichtung auf ein Substrat aus Glas, Saphir, einem oxid-, carbid- oder nitrid-keramischen Werkstoff, Edelstahl, Nickel, einem Refraktärmetall oder einer Basislegierung von Nickel oder einem Refraktärmetall aufgebracht ist und/oder dass das Substrat ein Teil eines Apparats zur Durchführung physikalischer, chemischer oder biologischer Prozesse, insbesondere eines chemischen oder biologischen Reaktors, ist.

Zudem ist die zuvor genannte Aufgabe nach Anspruch 10 gelöst durch eine Verwendung einer Beschichtung nach einem der Ansprüche 6 bis 8 oder eines beschichteten Substrats nach Anspruch 9 zur Messung von physikalischen oder chemischen Größen wie Temperatur, Druck, Fluidgeschwindigkeit, magnetische Flussdichte, pH-Wert oder Konzentration einzelner oder mehrerer Substanzen.

Die Beschichtung wird durch einen Sol-Gel-Prozess aus einer flüssigen Phase mit darin in suspendierter oder dispergierter Form vorliegenden dotierten Nanodiamanten auf dem Substrat abgeschieden und getrocknet. Anschließend wird die Beschichtung bei erhöhter Temperatur in einen kristallinen Zustand überführt, in dem das Zirconium als Zirconium(IV)-oxid wenigstens teilweise in seiner tetragonalen Phase vorliegt.

Das für die Beschichtung benötigte Sol auf Zirconiumbasis kann nach dem Fachmann bekannten Rezepturen hergestellt werden. Beispielsweise wird hierbei zunächst ein Zirconium-Alkoholat, wie z.B. Zirconium(IV)-butoxid oder Zirconium(IV)-propoxid mit einem Alkohol, z.B. Ethanol oder 2-Methoxyethanol, und einem Komplexbildner, wie z.B. Acetylaceton oder 1-Benzoylaceton vermischt und anschließend mit angesäuertem Wasser versetzt. Zum Ansäuern des Wassers kann z.B. Salpetersäure verwendet werden. Das Gemisch wird über einen längeren Zeitraum - z.B. über mehrere Stunden bis Tage - bei Raumtemperatur gerührt, wobei sich durch Hydrolyse das Sol bildet. Bekannt sind beispielsweise auch Verfahren, bei denen das Sol durch Zugabe von wässriger Ammoniaklösung in eine wässrige oder wässrig-alkoholische Lösung von Zirconylchlorid, ggf. versetzt mit Komplexbildnern wie z.B. Zitronensäure, gebildet wird.

Um die Bildung der tetragonalen Kristallphase in der späteren Beschichtung bei einer möglichst niedrigen Kalziniertemperatur zu begünstigen, ist es vorteilhaft, dem Sol eine gewisse Menge eines darin löslichen Yttriumsalzes, beispielsweise Yttrium(III)-nitrat-Hexahydrat, Yttrium(III)-chlorid, Yttrium(III)-bromid oder Yttrium(III)-iodid zuzugeben. Die Menge dieses Yttriumsalzes im Sol kann dabei bevorzugt so bemessen sein, dass pro Mol Zirconium zwischen 0,01 mol und 0,1 mol, bevorzugt zwischen 0,03 mol und 0,06 mol Yttrium zum Einsatz kommen. Vor der Zugabe der dotierten Nanodiamanten in das Sol ist es vorteilhaft, dieses zu filtrieren, um eventuelle Verunreinigungen und bei der Präparation möglicherweise entstandene Ausflockungen zu entfernen, die bei der späteren Schichtaufbringung stören würden.

Als Nanodiamanten kommen solche Diamanten in Frage, deren Abmessung als Einzelpartikel in wenigstens einer Raumrichtung weniger als einen Mikrometer beträgt. Vorzugsweise werden solche mit Fremdatomen dotierten Nanodiamanten als Quantensensoren eingesetzt, welche in wenigstens einer Raumrichtung eine Ausdehnung zwischen 10 nm und 100 nm haben. Dotierung bedeutet in diesem Zusammenhang die Einbringung von Fremdatomen in das Diamantgitter mit dem Ziel Farbzentren zu generieren, also lokale Unregelmäßigkeiten im Diamantgitter, welche Licht absorbieren können. Bevorzugt sind hierbei solche Farbzentren, welche zudem Fluoreszenz im Wellenlängenbereich des sichtbaren Lichts oder im oder Infrarotbereich vorweisen. Dies wird beispielsweise durch Dotierungen mit Stickstoff, Silizium oder Germanium erreicht.

Die Stärke der Dotierung, also die Konzentration der Dotieratome im Gitter der Nanodiamanten richtet sich nach der Anwendung und ggf. nach der räumlichen Verteilung der Dotieratome innerhalb der Diamantpartikel. Typische Werte liegen im Bereich von ca. 1 ppm bis 10 ppm, es sind aber auch deutlich niedrigere oder deutlich höhere Werte möglich. Mitunter ist es wünschenswert, in jedem Nanopartikel nur jeweils ein aktives Farbzentrum zu haben, z.B. um durch gezielte Beobachtung einzelner Farbzentren eine statistische Überlagerung von Fluoreszenzsignalen zu vermeiden, die durch unterschiedliche Einflüsse auf verschiedene Farbzentren zustande kommen. In anderen Fällen kann es sinnvoll sein, eine möglichst hohe Dichte an Farbzentren zu realisieren, z.B. um durch simultane Erfassung der Fluoreszenzsignale mehrerer Farbzentren eine hohe Signalstärke zu erreichen oder über ein Spektrum von lokalen Umgebungseinflüssen zu mitteln. Neben der Dotierung können die Nanodiamanten mit einer chemischen Oberflächenfunktionalisierung ausgestattet sein, z.B. um ihre Benetzungseigenschaften gegenüber dem Sol, ihr Dispergierverhalten bzw. ihre Hafteigenschaften auf dem Substrat bzw. gegenüber der Beschichtung, in der sie eingebettet werden, zu ändern und an die Bedingungen des Beschichtungsprozesses oder der späteren Anwendungen anzupassen.

Die Zugabe der dotierten Nanodiamanten zum Sol kann direkt in Pulverform erfolgen, oder die Nanodiamanten können zunächst in einem geeigneten Lösungsmittel, z.B. einem Alkohol, vordispergiert werden. Durch die Vordispergierung kann insbesondere im Labor- oder kleineren Produktionsmaßstab die Handhabung der für das Verfahren benötigten kleinen Mengen an dotierten Nanodiamanten erleichtert werden. Deren Konzentration im Sol liegt je nach Größe der dotierten Nanodiamanten, Schichtdicke und gewünschter Flächendichte an Diamantpartikeln in der Beschichtung typischerweise im Bereich von 0,01 µg/mL bis zu 100 µg/mL. Für die Dispergierung der Nanodiamanten im Sol bzw. in der Vordispersion kann es vorteilhaft sein, die Dispersion über einen gewissen Zeitraum, z.B. eine Stunde oder länger, mit Ultraschall zu beaufschlagen, um evtl. vorliegende Aggregate zu zerteilen.

Die Aufbringung des Sols auf das Substrat kann mit dem Fachmann bekannten Methoden erfolgen, mit denen sich flüssige Medien mit möglichst gleichmäßiger Dicke auf festen Untergründen auftragen lassen. Hierzu zählen beispielsweise Tauchbeschichtung (Dip-Coating), Schleuderbeschichtung (Spin-Coating), Rakeln, Sprühen, Walzbeschichtung oder Siebdruck. Insbesondere für planare oder leicht gewölbte Substrate mit ansonsten glatter Oberfläche haben sich die Tauch- und Schleuderbeschichtung besonders bewährt, um Beschichtungen mit gleichmäßiger Dicke im angestrebten Wertebereich zu erzeugen. Die Dicke der Beschichtung in ihrem kristallinen Endzustand sollte dabei in einer ähnlichen Größenordnung liegen wie die durchschnittliche Minimalausdehnung der darin eingebetteten Nanodiamanten. Insbesondere sollte die Schichtdicke nicht größer als das Fünffache, bevorzugt weniger als das Dreifache der durchschnittlichen Ausdehnung der darin eingebetteten Nanodiamanten sein. Letztere kann beispielsweise durch dynamische Lichtstreuung (DLS) oder Vermessung geeignet dimensionierter Stichproben mit dem Raster- oder Transmissionselektronenmikroskop (SEM/TEM) bestimmt werden. Im Fall der Tauchbeschichtung kann eine Abschätzung der für die Einstellung einer bestimmten Dicke der (noch flüssigen bzw. feuchten) Solschicht erforderlichen Prozessparameter durch die folgende Gleichung erfolgen: ${d}_{0} = 0,8 ⋅ \sqrt{\frac{η ⋅ {U}_{0}}{ρ ⋅ g}}$

Hierin bezeichnet *d₀* die Dicke der noch feuchten Solschicht unmittelbar nach deren Auftrag, ***η*** die dynamische Viskosität des Sols, ***ρ*** seine Dichte und *U*₀ die Geschwindigkeit, mit der das Substrat aus dem Sol gezogen wird. g = 9,81 m/s² ist die Erdbeschleunigung. Die Dicke der kristallinen Beschichtung im Endzustand ergibt sich hieraus im Fall einer reinen Zirconiumoxidschicht folgendermaßen: $d = \frac{M \left({ZrO}_{2}\right)}{ρ \left({ZrO}_{2}\right)} ⋅ c \left({Zr}^{4 +}\right) ⋅ {d}_{0}$

Hierin bezeichnen *M*(ZrO₂) = 0,123 kg/mol die molare Masse und ***ρ***(ZrO₂) = 6,1 kg/L die Dichte des (tetragonalen) Zirconiumoxids sowie *c*(Zr⁴⁺) die Konzentration an Zirconium im Sol (in mol/L).

Nach dem Auftrag der Solschicht ist diese zunächst zu trocknen. Dies kann bei Raumtemperatur erfolgen oder - bzw. gefolgt von - einem weiteren Trocknungsschritt bei erhöhter Temperatur. Die Wahl der Trocknungszeit und -temperatur richtet sich nach der Zusammensetzung des Sols, insbesondere der darin enthaltenen flüchtigen Komponenten. Im Verlauf der Trocknung erfolgt auch die Gelbildung. Nach der Trocknung ist die Beschichtung zu kalzinieren, also einer thermischen Behandlung bei Temperaturen oberhalb von etwa 400 °C zu unterziehen. Bevorzugte Temperaturen liegen hierbei im Bereich von 500 °C bis 800 °C, besonders bevorzugt im Bereich von 550 °C bis 650 °C. Die Dauer der Wärmebehandlung beträgt zwischen 30 min und einigen Stunden, bevorzugt bei 1 h bis 3 h. Die Kalzinierung erfolgt vorzugsweise unter Schutzgas, z.B. Stickstoff oder Argon.

Da das Zirconium(IV)-oxid die wesentlichen mechanischen und chemischen Eigenschaften der Beschichtung mit bestimmt, sowie insbesondere wesentlich zur chemischen Beständigkeit der Beschichtung beiträgt, ist es bevorzugt, wenn wenigstens 70 Massenprozent, vorzugsweise wenigstens 80 Massenprozent, insbesondere wenigstens 90 Massenprozent der Beschichtung durch Zirconium(IV)-oxid gebildet sind.

Bei dem Substrat kann es sich bevorzugt um ein Werkstück aus Glas, Saphir, einem oxid-, carbid- oder nitrid-keramischen Werkstoff, Edelstahl, Nickel, einem Refraktärmetall oder einer Basislegierung von Nickel oder einem Refraktärmetall handeln. Mit diesen Substraten kann die Beschichtung eine dauerhafte Verbindung eingehen. Entsprechende Substrate sind zudem geeignet zur Bildung wenigstens eines Teils eines Apparats zur Durchführung physikalischer, chemischer oder biologischer Prozesse in einem fluiden Medium, insbesondere eines chemischen Reaktors. Im Zusammenhang mit entsprechenden Bauteilen kommen die Vorteile der Beschichtung in besonderem Maße zum Tragen.

Um eine hinreichend chemisch beständige Beschichtung zum Einbetten der Nanodiamanten bereitstellen zu können, bietet es sich an, dass wenigstens 30%, vorzugsweise wenigstens 50%, insbesondere wenigstens 70%, des Zirconium(IV)-oxids der Beschichtung in der tetragonalen Phase kristallisiert wird.

Dabei kann die Kristallisierung des Zirconium(IV)-oxids in der tetragonalen Phase begünstigt werden, wenn bis zu 10 Molprozent des in der Beschichtung enthaltenen Zirconiums durch Yttrium ersetzt wird. Unabhängig vom Umfang des Ersetzens von Zirconium(IV)-oxid kann es sich hierzu anbieten, wenn ein Sol mit einer darin löslichen Yttrium-Verbindung, vorzugsweise Yttrium(III)-nitrat-Hexahydrat, Yttrium(III)-chlorid, Yttrium(III)-bromid und/oder Yttrium(III)-iodid, zum Abscheiden auf dem Substrat verwendet wird. In diesem Fall kann ein hinreichendes Ersetzen von Zirconium(IV)-oxid durch Yttrium(III) während des Kristallisierens erfolgen. Grundsätzlich bieten sich aus den genannten Gründen Sole zur Abscheidung auf dem Substrat an, bei denen zuvor ein Verhältnis von Yttrium(III) zu Zirconium(IV) zwischen 0,01 bis 0,11, vorzugsweise zwischen 0,03 und 0,06 eingestellt wird.

Effektive Beschichtungen mit einem effizienten Einsatz von Nanodiamanten können erhalten werden, wenn die Dicke der Beschichtung dem nicht mehr als Fünffachen, bevorzugt dem nicht mehr als Dreifachen der durchschnittlichen minimalen Ausdehnung der darin eingebetteten Nanodiamanten entspricht. Wenn die Nanodiamanten annähernd die Form einer Kugel aufweisen, kann deren minimale Ausdehnung als der jeweilige Durchmesser angesehen werden. Wenn die Nanodiamanten eher länglich oder abgeflacht sind als kugelförmig, also in unterschiedlichen Richtungen unterschiedliche Ausdehnungen aufweisen, wird jeweils die geringste Ausdehnung der einzelnen Nanodiamanten zur Bestimmung der durchschnittlichen minimalen Ausdehnung herangezogen. Diese ist dann vorzugsweise größer als ein Fünftel, besonders bevorzugt größer als ein Drittel der durchschnittlichen Dicke der Beschichtung.

Zur Nutzung der Beschichtung zur Bildung eines Sensors bietet es sich je nach sensorischer Anwendung an, wenn wenigstens ein Teil der dotierten Nanodiamanten vom umgebenden Matrixmaterial der Beschichtung teilweise unbedeckt sind. Grundsätzlich ist es bevorzugt, wenn ein möglichst großer Teil der dotierten Nanodiamanten vom umgebenden Matrixmaterial teilweise unbedeckt ist, ohne dass diese jedoch dabei den Kontakt zum Matrixmaterial und damit dessen fixierende Wirkung verlieren. Die Nanodiamanten können dann einen Teil der Oberfläche der Beschichtung bilden und somit mit dem angrenzenden Medium direkt in Kontakt kommen. Die Nanopartikel können dabei teilweise aus der umgebenden Beschichtung hervorragen, zwingend erforderlich ist dies jedoch nicht. Das Matrixmaterial der umgebenden Beschichtung sollte folglich nicht alle oder nahezu alle Nanodiamanten vollflächig bedecken bzw. umschließen, da solche bedeckten Nanodiamanten je nach Anwendung keine oder allenfalls verminderte sensorische Eigenschaften bereitstellen.

Eine bevorzugte Verwendung einer Beschichtung der zuvor genannten Art ist die Verwendung zur Messung von physikalischen oder chemischen Größen wie Temperatur, Druck, Fluidgeschwindigkeit, magnetische Flussdichte, pH-Wert oder Konzentration einzelner oder mehrerer Substanzen. Diese Größen können mit der Beschichtung insbesondere mit einer sehr hohen Ortsauflösung bestimmt werden.

### Beispiel:

Das folgende Beispiel beschreibt ein erprobtes, mögliches Vorgehen zur Erzeugung einer erfindungsgemäßen Beschichtung auf planaren Substraten aus (Kalk-Natron-) Glas oder Saphir, ohne das Verfahren auf bestimmte Prozessschritte oder Parameterwerte festzulegen:

### Herstellung des Sols:

15 g einer 80-prozentigen Lösung von Zirconium(IV)-butoxid in 1-Butanol werden zusammen mit 35,69 g 2 Methoxyethanol und 2,19 g Acetylaceton in ein Glasgefäß gegeben und ca. ein halbe Stunde lang bei Raumtemperatur gerührt. Dann werden 4,51 g von mit Salpetersäure auf pH = 2 angesäuertem VE-Wasser zugegeben und das Gemisch weitere 2 Stunden lang bei Raumtemperatur gerührt. Schließlich werden 4,35 g einer Lösung von 0,766 % wt. Yttrium(III)-nitrat in 2-Methoxyethanol zugegeben und das Ganze über Nacht weitergerührt. Unmittelbar vor der weiteren Verarbeitung wird die benötigte Menge des so erzeugten Sols über ein PTFE-Filter mit 0,45 µm Porengröße abfiltriert.

### Einbringung von dotierten Nanodiamanten in das Sol:

3,5 mg Nanodiamanten mit Stickstoff-Vakanzzentren und einer mittleren Partikelgröße (mittels dynamischer Lichtstreuung bestimmter hydrodynamischer Durchmesser) von ca. 100 nm werden in ein Becherglas mit 3 mL 1-Butanol gegeben und im Ultraschallbad für eine Stunde dispergiert, bis eine leicht milchig-opaleszierende Suspension entstanden ist. Von der Suspension werden 2,42 mL auf 75 mL des nach der im vorigen Abschnitt beschriebenen Rezeptur hergestellten Sols gegeben und mit diesem ca. 30 min lang verrührt.

### Vorbereitung des Substrats und Aufbringung der Solschicht:

Als Probesubstrate wurden u.a. Objektträger sowie Deckgläser aus Kalk-Natron-Glas für die Mikroskopie oder runde, polierte Saphir-Scheiben mit ø25,4 mm Durchmesser und 0,5 mm Dicke verwendet. Das Substrat wird zunächst in Wasser mit etwas Haushaltsspülmittel für 10 min im Ultraschallbad gereinigt, anschließend nacheinander mit VE-Wasser und Aceton abgespült und schließlich in Ethanol weitere 15 min im Ultraschallbad behandelt. Direkt nach der Entnahme aus dem Bad werden anhaftende Ethanolreste mittels ölfreier Druckluft abgeblasen und das Substrat auf diese Weise getrocknet. Das so vorbereitete Substrat wird in senkrecht hängender Lage an der Hebeeinheit des Tauchbeschichters angebracht und in das Sol eingetaucht. Nach etwa einer Minute Verweilzeit in der unteren Eintauchposition wird das Substrat mit einer gleichförmigen Geschwindigkeit von ca. 0,1 bis 0,3 mm/s senkrecht nach oben vollständig aus dem Sol gezogen.

### Trocknung und Kalzinierung der Beschichtung:

Nach der Entnahme aus dem Sol wird die Beschichtung zunächst für ca. 1,5 h bei Raumtemperatur und anschließend für 30 min im Trockenschrank bei 70 °C getrocknet. Die weitere Wärmebehandlung erfolgt im Rohrofen unter einem leichten Stickstoffstrom. Hierbei wird die Temperatur zunächst mit 300 K/h auf 250 °C angehoben, wo ein Verweilschritt von 15 min erfolgt. Dann wird die Temperatur mit 300 K/h weiter auf die Kalziniertemperatur von 600 °C erhöht, welche für 2 h gehalten wird. Danach erfolgt eine ungeregelte Abkühlung auf Raumtemperatur mit der natürlichen Abkühlrate des Ofens.

Die so erzeugten Schichten aus mit stickstoffdotierten Nanodiamanten versetztem Yttriumstabilisierten Zirkonoxid zeichnen sich durch eine homogene Dicke von etwa 70 nm bis 150 nm, eine hohe Härte sowie gute Substrathaftung und damit Kratzfestigkeit, hohe chemische Beständigkeit, optische Transparenz und weitestgehende Rissfreiheit aus. Ihre keramische Matrix liegt im Wesentlichen in der tetragonalen Kristallphase des Zirconiumoxids vor, was sich anhand von Röntgenbeugungsmessungen belegen lässt (s. Figuren). Eine auf diese Weise hergestellte Beschichtung wies nach zwei Tagen Auslagerung in 80% Schwefelsäure bei Raumtemperatur keinerlei sichtbare Veränderungen auf. Die in die Schicht eingelagerten dotierten Nanodiamanten zeigten auch nach Durchlaufen der thermischen Behandlung im Rahmen des Kalzinierungsprozesses noch das typische Fluoreszenzverhalten der darin enthaltenen Stickstoff-Vakanzzentren. Eine auf die Schichtoberfläche aufgebrachte wässrige Lösung von Gadolinium(III)-chlorid führte zu messbaren Änderungen im Spin-Relaxationsverhalten der Stickstoff-Vakanzzentren, was eine hohe Sensitivität der eingebetteten Quantensensoren und somit ihre unmittelbare Nähe zur aufgebrachten Probeflüssigkeit belegt.

Die Erfindung wird anhand der folgenden Figuren beispielhaft erläutert, ohne sie jedoch darauf zu beschränken.

Es zeigen:
- Figur 1: den schematischen Schnitt einer erfindungsgemäßen Beschichtung mit darin eingebetteten dotierten Nanodiamanten auf einem Substrat,
- Figur 2: das Ergebnis der röntgendiffraktometrischen Untersuchung (Theta-2Theta-Plot) einer analog zum erfindungsgemäßen Verfahren hergestellten Beschichtung aus Zirconium(IV)-oxid (ohne Nanodiamanten) auf einem Glassubstrat,
- Figuren 3 und 4: rasterelektronenmikroskopische Aufnahmen einer erfindungsgemäßen Beschichtung aus Zirconium(IV)-oxid mit darin eingebetteten dotierten Nanodiamanten,
- Figur 5: mit einem konfokalen Laser-Fluoreszenzmikroskop aufgenommenes Bild und Photolumineszenzspektrum (eingefügtes Diagramm) einer erfindungsgemäßen Beschichtung aus Zirconium(IV)-oxid mit darin eingebetteten, mit Stickstoff dotierten Nanodiamanten auf einem Glassubstrat sowie
- Figur 6: den mittels Pump-Probe-Technik gemessenen zeitlichen Fluoreszenzintensitätsverlauf eines Ensembles von Stickstoff-Vakanzzentren in einer erfindungsgemäßen Beschichtung aus Zirconium(IV)-oxid mit darin eingebetteten dotierten Nanodiamanten auf einem Glassubstrat mit und ohne darauf aufgebrachte Gadolinium(III)-chlorid-Lösung.

Figur 1 zeigt einen schematischen Querschnitt durch das Substrat (1) und eine darauf aufgebrachte erfindungsgemäße Beschichtung (2) aus kristallinem Zirconium(IV)-oxid in der tetragonalen Kristallphase mit darin eingebetteten dotierten Nanodiamanten (3). Ein Teil der dotierten Nanodiamanten (3a) ist in diesem Beispiel nicht vollständig von Schichtmaterial bedecket und hat damit unmittelbaren Kontakt zum an die Beschichtung angrenzenden Medium.

In Figur 2 ist das Resultat eines röngendiffraktometrischen Theta-2Theta-Scans einer mittels Sol-Gel-Verfahrens und Tauchbeschichtung hergestellten und bei 600 °C kalzinierten Zirconium(IV)-oxidschicht mit ca. 120 nm Dicke auf einem Substrat aus Kalk-Natron-Glas dargestellt. Die hierbei auftretenden Beugungsreflexe deuten sämtlich und klar auf das Vorhandensein der tetragonalen Phase des Schichtmaterials hin, deren erwartete Positionen hier durch Rautensymbole über den Intensitätsmaxima markiert sind. Hinweise auf das Vorhandensein anderer kristalliner Phasen sind nicht zu finden.

Die Figuren 3 und 4 zeigen rasterelektronenmikroskopische Aufnahmen einer mittels Sol-Gel-Verfahrens und Tauchbeschichtung hergestellten und bei 600 °C kalzinierten, erfindungsgemäßen Zirconium(IV)-oxidschicht mit darin eingebetteten (dotierten) Nanodiamanten. Weiße Pfeile markieren Positionen, an denen durch EDX-Analyse (Energiedispersive Röntgenspektroskopie) kohlenstoffhaltige Partikel nachgewiesen wurden, von denen überwiegend davon ausgegangen werden kann, dass es sich hierbei um die bei der Schichtherstellung eingebrachten dotierten Nanodiamanten handelt, von denen wiederum etliche aus der Schichtoberfläche herausragen. Komparative EDX-Scans für Kohlenstoff (Kα1,2) und Zirconium (Lα1,2) an verschiedenen Stellen derartiger Proben (hier nicht gezeigt) zeigen ebenfalls, dass mindestens ein Teil der Diamantpartikel in dieser Probe nicht von Zirconiumoxid bedeckt ist.

In Figur 5 ist ein 100 × 100 µm² großer Ausschnitt der Oberfläche einer mittels Sol-Gel-Verfahrens und Tauchbeschichtung hergestellten und bei 600 °C kalzinierten, erfindungsgemäßen Zirconium(IV)-oxidschicht mit darin eingebetteten dotierten Nanodiamanten gezeigt, wie er sich im konfokalen Laser-Fluoreszenzmikroskop darstellt. Die Probe wurde hierbei rasterartig mittels eines grünen Lasers (λ = 532 nm) beleuchtet und die Intensität der dadurch in den Stickstoff-Vakanzzentren induzierten Fluoreszenzstrahlung durch ein Langpassfilter (λ_{c} = 650 nm) zur Ausblendung des Anregungslichts gemessen. Die Fluoreszenzzentren werden damit im Rasterbild als helle Punkte dargestellt. Das Diagramm im rechten unteren Quadranten des Bildes zeigt das Photolumineszenzspektrum eines der Leuchtpunkte im Bildfeld, welches diesen als Stickstoff-Vakanzzentrum identifiziert und damit den Nachweis liefert, dass die dotierten Nanodiamanten ihre quantenoptischen Eigenschaften im Verlauf der erfindungsgemäßen Schichtherstellung mindestens zum Teil beibehalten.

Figur 6 zeigt den Intensitätsverlauf des Fluoreszenzsignals eines Ensembles von Stickstoff-Vakanzzentren in einer mittels Sol-Gel-Verfahrens und Tauchbeschichtung hergestellten und bei 600 °C kalzinierten, erfindungsgemäßen Zirconium(IV)-oxidschicht mit darin eingebetteten dotierten Nanodiamanten in Abhängigkeit vom zeitlichen Abstand zwischen einem vorgelagerten Laserpuls zur Spinpolarisation und dem eigentlichen Auslesepuls zur Anregung der Stickstoff-Vakanzzentren ("Pump-Probe-Messung"). Aus diesem Signalverlauf lässt sich die Spinrelaxationszeit der Fluoreszenzzentren ermitteln, die sich im hier gezeigten Fall aus zwei Komponenten (***τ***_{1,long} und ***τ***_{1,short}) zusammensetzt. Um die Sensitivität der Quantensensoren auf Spin-Wechselwirkungen aus ihrer unmittelbaren Umgebung zu testen, wurde die Messung zunächst mit der blanken Probe durchgeführt und anschließend wiederholt, wobei die Probe im Fall der zweiten Messreihe mit einer wässrigen Lösung von Gadolinium(III)-chlorid benetzt wurde. Gd(III)-Ionen sind aufgrund ihrer sieben ungepaarten Elektronen in der f-Schale stark paramagnetisch und bewirken bei hinreichend engem Kontakt (über wenige Nanometer) zu den Stickstoff-Vakanzzentren eine beschleunigte Spin-Gitter-Relaxation und folglich eine Verkürzung der Relaxationszeit *τ*₁, was in den in Figur 6 dargestellten Messergebnissen klar erkennbar ist. Diese bestätigen folglich, dass die in der hier untersuchten, erfindungsgemäßen Beschichtung eingebetteten dotierten Nanodiamanten mindestens teilweise sehr engen oder sogar unmittelbaren Kontakt zur Oberfläche der Beschichtung bzw. daran angrenzenden Medien haben und somit als Quantensensoren mit diesen in Wechselwirkung treten können.

### Bezugszeichenliste:

1. Substrat
2. Schicht aus tetragonal-kristallinem Zirconium(IV)-oxid
3. Dotierte Nanodiamanten
3.a Aus der Beschichtung herausragende, von Schichtmaterial unbedeckte dotierte Nanodiamanten

## Patentansprüche

1. Verfahren zur Herstellung einer Beschichtung mit in der Beschichtung eingebetteten, mit Fremdatomen dotierten Nanodiamanten,
bei dem ein Zirconium enthaltendes Sol mit in dem Sol dispergierten dotierten Nanodiamanten auf ein Substrat aufgebracht und getrocknet wird und
bei dem durch eine Wärmebehandlung des getrockneten Sols bei Temperaturen von wenigstens 400 °C Zirconium(IV)-oxid gebildet und in der tetragonalen Phase kristallisiert wird.

2. Verfahren nach Anspruch 1,
bei dem die Beschichtung zu wenigstens 70 Massenprozent, vorzugsweise zu wenigstens 80 Massenprozent, insbesondere zu wenigstens 90 Massenprozent aus Zirconium(IV)-oxid gebildet wird.

3. Verfahren nach Anspruch 1 oder 2,
bei dem wenigstens 30%, vorzugsweise wenigstens 50%, insbesondere wenigstens 70%, des Zirconium(IV)-oxids der Beschichtung im Endzustand in der tetragonalen Phase kristallisiert ist.

4. Verfahren nach einem der Ansprüche 1 bis 3,
bei dem das Sol neben Zirconium eine sollösliche Yttrium-Verbindung, vorzugsweise Yttrium(III)-nitrat-Hexahydrat, Yttrium(III)-chlorid, Yttrium(III)-bromid und/oder Yttrium(III)-iodid, enthält und/oder
bei dem in der Beschichtung ein molares Verhältnis von Yttrium(III)-oxid zu Zirconium(IV)-oxid zwischen 0,01 bis 0,11, vorzugsweise zwischen 0,03 und 0,06 eingestellt wird.

5. Verfahren nach einem der Ansprüche 1 bis 4, **dadurch gekennzeichnet, dass** die Kalzinierung der getrockneten Sol-Gel-Schicht bei Temperaturen zwischen 500 °C und 800 °C, bevorzugt zwischen 550 °C und 650 °C erfolgt.

6. Beschichtung umfassend in der tetragonalen Phase kristallisiertes Zirconium(IV)-oxid mit darin eingebetteten dotierten Nanodiamanten, vorzugsweise hergestellt mit einem Verfahren nach einem der Ansprüche 1 bis 5.

7. Beschichtung nach Anspruch 6, **dadurch gekennzeichnet, dass** die Dicke der Beschichtung nicht mehr als dem Fünffachen, bevorzugt nicht mehr als dem Dreifachen der durchschnittlichen minimalen Ausdehnung der darin eingebetteten Nanodiamanten entspricht.

8. Beschichtung nach Anspruch 6 oder 7, **dadurch gekennzeichnet, dass** wenigstens ein Teil der darin eingebetteten dotierten Nanodiamanten von dem umgebenden Matrixmaterial der Beschichtung teilweise unbedeckt sind.

9. Beschichtetes Substrat mit einer Beschichtung nach einem der Ansprüche 6 bis 8, **dadurch gekennzeichnet, dass** die Beschichtung auf ein Substrat aus Glas, Saphir, einem oxid-, carbid- oder nitrid-keramischen Werkstoff, Edelstahl, Nickel, einem Refraktärmetall oder einer Basislegierung von Nickel oder einem Refraktärmetall aufgebracht ist und/oder dass das Substrat ein Teil eines Apparats zur Durchführung physikalischer, chemischer oder biologischer Prozesse, insbesondere eines chemischen oder biologischen Reaktors, ist.

10. Verwendung einer Beschichtung nach einem der Ansprüche 6 bis 8 oder eines beschichteten Substrats nach Anspruch 9 zur Messung von physikalischen oder chemischen Größen wie Temperatur, Druck, Fluidgeschwindigkeit, magnetische Flussdichte, pH-Wert oder Konzentration einzelner oder mehrerer Substanzen.
